# FASCICULE DE BREVET EUROPEEN

(11) **EP 1 362 966 B1**
(45) Date de publication et mention de la délivrance du brevet: **22.10.2008**
(21) Numéro de dépôt: 02360151.1
(22) Date de dépôt: 15.05.2002
(51) Int. Cl.: E04C 2/20, E04C 2/34, E04G 9/05

(54) **Panneau composite pultrudé**
Pultrudiertes Verbundelement
Pultruded composite panel

(43) Date de publication de la demande: 19.11.2003
(73) Titulaire: Hussor S.A., 68650 Lapoutroie (FR); Top Glass S.p.A., 25100 Brescia (BS) (IT)
(72) Inventeur: Ahr, Arthur, 68370 Orbey (FR); Preti, Cassio, 21013 Gallarate-Varese (IT)
(74) Mandataire: Nuss, Pierre

(56) Documents cités:
- EP-A- 1 118 735
- DE-A- 3 117 861
- US-A- 5 397 813
- PATENT ABSTRACTS OF JAPAN vol. 017, no. 185 (C-1047), 12 avril 1993 (1993-04-12) & JP 04 337363 A (CHUGOKU MARINE PAINTS LTD), 25 novembre 1992 (1992-11-25)

## Description

La présente invention concerne le domaine de la réalisation de pièces totalement en matière composite, en particulier de pièces de grandes dimensions surfaciques, telles que des panneaux, en particulier à usage de coffrage pour le béton coulé en place, et a pour objet un panneau composite pultrudé.

Il existe actuellement différents types de panneaux composites qui sont généralement réalisés par superposition de couches de différents matériaux, souvent synthétiques, ces matériaux étant assemblés entre eux sous pression.

Il est ainsi possible d'obtenir des panneaux relativement rigides présentant, par ailleurs, des caractéristiques d'isolation thermique et/ou phonique dues essentiellement à la nature des matériaux insérés dans le sandwich constitué par la superposition desdits matériaux, les panneaux étant généralement réalisés dans des moules spécifiques pour chaque dimension de panneaux et bordurés pour être étanches.

Toutefois, pour l'obtention de panneaux présentant une grande rigidité, il est nécessaire de mettre en oeuvre un nombre important de couches superposées, ce qui entraîne un poids par unité de surface élevée, qui peut être incompatible avec certaines utilisations, notamment du fait des difficultés de manutention qui y sont liées.

Il existe, certes, des produits présentant une grande rigidité, tout en étant d'un poids relativement faible. Ces produits sont, cependant, réalisés en une succession d'opérations mettant en oeuvre des éléments partiels assemblés suivant une configuration donnée pour l'obtention de structures alvéolaires, par exemple en nid d'abeille, permettant l'allégement de l'ensemble, tout en assurant une rigidité maximale.

Il résulte d'un tel procédé de fabrication que les pièces obtenues sont d'un coût très élevé, qui est généralement incompatible avec l'utilisation de panneaux de grande surface destinés essentiellement au coffrage vertical ou horizontal.

Enfin, les panneaux connus de ce type présentent un problème de difficulté de démoulage dû à une adhésion importante des liants à base de ciment sur la surface synthétique.

On connaît également, par EP-A 1 118 735, un panneau composite pultrudé réalisé en une seule opération et comportant deux faces planes parallèles reliées et raidies par des entretoises solidaires desdites faces et réalisées par la même opération de pultrusion avec les mêmes matériaux.

Ce panneau présente, par rapport aux panneaux précités, l'avantage d'être de fabrication relativement simple et rapide et donc d'un coût inférieur à ces panneaux.

Par ailleurs, on connaît, par DE-A-31 17 861, la mise en oeuvre d'une matière synthétique comme revêtement anti-adhérent destiné à être utilisé dans le domaine des panneaux de coffrage. Cette matière synthétique se présente sous forme d'une feuille rapportée sur la surface coffrante.

Un tel revêtement anti-adhérent présente, cependant, l'inconvénient d'être rapporté en l'état sur la face coffrante et donc d'être soumis aux aléas d'adhérence sur cette face et à un risque de dégradation rapide.

La présente invention a pour but de pallier ces inconvénients en proposant un panneau composite réalisé en une opération continue de pultrusion, présentant une grande rigidité tout en étant d'un poids, par unité de surface, relativement faible et dont les propriété d'adhérence de surface sont très faibles.

Conformément à l'invention, le panneau composite, réalisé par pultrusion en une seule opération et qui comporte deux faces planes parallèles reliées et raidies par des entretoises solidaires desdites faces et réalisées dans la même opération de pultrusion avec les mêmes matériaux, est caractérisé en ce qu'il est pourvu, sur au moins une face, d'un revêtement anti-adhérent sous forme d'une couche composite flexible ou rigide appliquée sur la face correspondante du panneau par irradiation aux ultraviolets et constituée par un tissu de verre pré-imprégné réalisé par enduction par fusion sur un côté du tissu d'un film polypropylène et par enduction de l'autre côté d'une résine époxy polymérisable aux rayons ultraviolets.

L'invention sera mieux comprise, grâce à la description ci-après, qui se rapporte à un mode de réalisation préféré, donné à titre d'exemple non limitatif, et expliqué avec référence au dessin schématique annexé, dont la figure unique est une vue en élévation et en coupe d'un panneau composite conforme à l'invention.

La figure du dessin annexé représente un panneau composite, qui est réalisé par pultrusion en une seule opération et qui comporte deux faces planes parallèles 1, qui sont reliées et raidies par des entretoises 2 solidaires desdites faces 1 et réalisées dans la même opération de pultrusion avec les mêmes matériaux.

Conformément à l'invention, ce panneau est pourvu, sur au moins une face, d'un revêtement anti-adhérent 3. Ce revêtement anti-adhérent 3 est sous forme d'une couche composite flexible ou rigide appliquée sur la face correspondante du panneau.

Le panneau est réalisé à base de fibres de renfort d'origine minérale et/ou organique et/ou chimique et de résine thermodurcissable et/ou thermoplastique. Ce renfort de fibres peut être complété par des fibres de carbone et/ou des fibres aramides du type polyparaphénylènetéréphtalamide connu sous la dénomination commerciale Kevlar de la société Du Pont de Nemours. Une telle addition de fibres de carbone et/ou de fibres aramides du type Kevlar de la société Du Pont de Nemours est particulièrement adaptée pour la réalisation de renforcements de parties destinées à être soumises à de plus fortes sollicitations, telles que, par exemple, une face coffrante.

Selon une caractéristique de l'invention, des tresses de cuivre peuvent être introduites dans la masse du panneau pendant l'opération de pultrusion. Ainsi, il est possible, par raccordement de ces tresses à une source de courant électrique, de réaliser un chauffage de l'ensemble du panneau permettant une élévation de sa température de l'ordre de 20°C.

La réalisation de ce panneau s'effectue par pultrusion avec guidage des fibres de renfort d'origine minérale et/ou organique et/ou chimique et, éventuellement, des tresses de cuivre, ainsi qu'éventuellement des fibres de carbone et/ou des fibres aramides du type polyparaphénylènetéréphtalamide connu sous la dénomination commerciale kevlar de la société Du Pont de Nemours, assemblées en forme de fils, de torons, de mats ou de tissus, à travers une filière, les fils, les torons, les mats et/ou les tissus étant préalablement enduits de résine. On obtient ainsi un panneau continu de largeur et d'épaisseur prédéterminées, ce panneau pouvant être débité en tronçons de longueur prédéterminée en fonction des besoins. Une telle découpe à la longueur de produits réalisés en continu est effectué d'une manière connue, à savoir, par exemple, par l'intermédiaire d'un dispositif de tronçonnage transversal accompagnant le déplacement longitudinal du produit en défilement et revenant à une position de départ après une passe de tronçonnage transversal.

Le guidage des fibres de renfort à l'entrée de la filière s'effectue par l'intermédiaire d'une forme de canevas présentant des alignements horizontaux et verticaux et/ou obliques d'ouvertures destinées chacune au guidage d'un ou de plusieurs fils, torons, mats ou tissus enduits, avant leur entrée dans la filière. Il en résulte que le panneau composite obtenu présente des renforcements de structure parfaitement positionnés et dimensionnés dans ses parties constitutives, à savoir, d'une part, dans les faces planes parallèles 1 et, d'autre part, dans les entretoises 2 de liaison et de raidissage solidaires desdites faces 1.

Le panneau composite ainsi obtenu présente une stabilité dimensionnelle et structurelle, c'est-à-dire ne subit aucune déformation dans un intervalle de température compris entre -20°C et +80°C et un poids par unité de surface extrêmement faible par rapport aux caractéristiques de résistance à la charge ainsi qu'à la déformation.

Selon une autre caractéristique de l'invention, le revêtement anti-adhérent 3 est sous forme d'une couche composite flexible appliquée sur au moins une face du panneau par irradiation aux ultraviolets et constituée par un tissu de verre pré-imprégné réalisé par enduction par fusion sur un côté du tissu d'un film polypropylène et par enduction de l'autre côté d'une résine époxy polymérisable aux rayons ultraviolets.

Selon un mode de réalisation préférentiel de l'invention, la couche composite flexible est un apprêt polyester du type connu sous la désignation commerciale APPRÊT POLYESTER GRIS PALINAL REF 862.7777 de la société dite STARCOLOR SAC et est constitué par un apprêt et un durcisseur mélangés dans un rapport de 1 à 20.

L'application de cette couche composite flexible est avantageusement effectuée au moyen d'un pistolet à godet, ladite couche étant poncée après évaporation des solvants, puis séchée au four ou en étuve.

Conformément à une autre variante de réalisation de l'invention, le revêtement anti-adhérent 3 peut aussi être constitué par un gel pour moule à béton à base de résine polyester résistant à l'abrasion.

A titre d'exemple, un tel gel peut être celui connu sous la dénomination commerciale GEL-COAT GRIS SM 1329 ARA de la société FERRO PLASTICS EUROPE.

Un tel gel présente un point éclair de 32°C, à savoir identique à celui du styrène, un temps de prise sur 100 g à 2 % de durcisseur catalyseur Peroxyde de Méthyl-Ethyl-Cétane de l'ordre de 13 mn ± 4 mn, une prise en film pour une épaisseur de 400 µ, hors poisse de l'ordre de 40 mn ± 10 mn et une viscosité Brookfield RVF 100 aiguille n° 5 à 20 T/mn = 3 500 Cps ± 1 000 Cps, pour une thixotropie > 4.00.

Le panneau conforme à l'invention est plus particulièrement applicable, soit pour la réalisation d'éléments verticaux de délimitation d'espace pouvant éventuellement être sous charge, soit de supports de charge répartie uniformément. A cet effet, une application intéressante se trouve notamment dans le domaine du bâtiment et des travaux publics pour la réalisation de panneaux de coffrage tant verticaux qu'horizontaux.

En outre, du fait de la possibilité de réalisation sous forme de panneaux creux, l'inertie de tels panneaux, par rapport à des panneaux de même poids par unité de surface est considérablement augmentée et leur rigidité est augmentée en conséquence, de sorte que, pour un poids par unité de surface donnée, les panneaux ainsi obtenus sont nettement plus résistants. Il en résulte que pour une même utilisation, les panneaux conformes à l'invention présentent un poids inférieur de l'ordre de 25 % à 30 % par rapport à des panneaux utilisés habituellement.

En outre, du fait de la prévision d'un revêtement anti-adhérent, ce panneau permet un décoffrage particulièrement aisé, sans utilisation d'autres moyens anti-adhérents, telles que les huiles de décoffrage ou analogues. Il en résulte que la surface du panneau est protégé contre les agressions que constituent les opérations de grattage de béton résiduel adhérent, qui ont pour conséquence de détériorer la surface de coffrage de sorte qu'au décoffrage suivant les adhérences seront plus nombreuses.

Ainsi, le panneau conforme à la présente invention présente une tenue dans le temps nettement améliorée par rapport aux panneaux existants de sorte que leur amortissement peut être prévu sur une durée plus longue, réduisant d'autant les frais de coffrage.

Bien entendu, l'invention n'est pas limitée au mode de réalisation décrit et représenté au dessin annexé. Des modifications restent possibles, notamment du point de vue de la constitution des divers éléments ou par substitution d'équivalents techniques, sans sortir pour autant du domaine de protection de l'invention.

## Revendications

1. Panneau composite pultrudé réalisé en une seule opération et comportant deux faces planes parallèles (1) reliées et raidies par des entretoises (2) solidaires desdites faces (1) et réalisées dans la même opération de pultrusion avec les mêmes matériaux, **caractérisé en ce qu'**il est pourvu, sur au moins une face, d'un revêtement anti-adhérent (3) sous forme d'une couche composite flexible ou rigide appliquée sur la face (1) correspondante du panneau par irradiation aux ultraviolets et constituée par un tissu de verre pré-imprégné réalisé par enduction par fusion sur un côté du tissu d'un film polypropylène et par enduction de l'autre côté d'une résine époxy polymérisable aux rayons ultraviolets.

2. Panneau, suivant la revendication 1, réalisé à base de fibres de renfort d'origine minérale et/ou organique et/ou chimique et de résine thermodurcissable et/ou thermoplastique, et comportant, en outre, des fibres de carbone et/ou des fibres aramides du type polyparaphénylènetéréphtalamide connu sous la dénomination commerciale kevlar de la société Du Pont de Nemours, **caractérisé en ce que** des tresses de cuivre sont introduites dans la masse du panneau pendant l'opération de pultrusion.

3. Panneau, suivant la revendication 1, **caractérisé en ce que** la couche composite flexible est un apprêt polyester du type connu sous la désignation commerciale APPRÊT POLYESTER GRIS PALINAL REF 862.7777 de la société dite STARCOLOR SAC et est constitué par un apprêt et un durcisseur mélangés dans un rapport de 1 à 20.

4. Panneau, suivant la revendication 1, **caractérisé en ce que** le revêtement anti-adhérent (3) est constitué par un gel pour moule à béton à base de résine polyester résistant à l'abrasion.

5. Panneau, suivant la revendication 4, **caractérisé en ce que** le gel est du type connu sous la dénomination commerciale GEL-COAT GRIS SM 1329 ARA de la société FERRO PLASTICS EUROPE.

## Claims

1. Pultruded composite panel made in a single operation and comprising two flat parallel faces (1) connected and reinforced by struts (2) connected to said faces (1) and made in the same pultruding operation with the same materials, **characterised in that** on at least one face it is provided with an anti-adhesive coating (3) in the form of a flexible or rigid composite layer applied onto the corresponding face (1) of the panel by ultraviolet irradiation and consisting of a preimpregnated fibreglass made by coating by fusion on one side of the fabric of a polypropylene film and by coating on the other side with an epoxy resin polymerizable by ultraviolet radiation.

2. Panel according to claim 1, made with a base of reinforcing fibres of mineral and/or organic and/or chemical origin and thermosetting and/or thermoplastic resin, and also comprising carbon fibres and/or aramid fibres of the type polyparaphenylene terephthalamid known under the commercial name Kevlar of the company Du Pont de Nemours, **characterised in that** the copper braids are introduced into the material of the panel during the pultruding operation.

3. Panel according to claim 1, **characterised in that** the flexible composite layer is a polyester sizing agent of the type known under the commercial name APPRÊT POLYESTER GRIS PALINAL REF 862.7777 of the company STARCOLOR SAC and consists of a sizing agent and a hardener mixed in a ratio of 1 to 20.

4. Panel according to claim 1, **characterised in that** the anti-adhesive coating (3) consists of a gel for a concrete mould with a polyester resin base resistant to abrasion.

5. Panel according to claim 4, **characterised in that** the gel is of the type known under the commercial name GEL-COAT GRIS SM 1329 ARA of the company FERRO PLASTICS EUROPE.

## Patentansprüche

1. Pultrudiertes Verbundelement, das in einem einzigen Arbeitsschritt hergestellt wird und zwei ebene parallele Seiten (1) aufweist, die durch Abstandshalter (2) verbunden und versteift sind, die mit den Seiten (1) fest verbunden sind und bei dem selben Pultrusionsvorgang mit den selben Materialien hergestellt werden, **dadurch gekennzeichnet, dass** mindestens auf einer Seite eine Haftschutzbeschichtung (3) in Form einer biegsamen oder starren Verbundschicht vorgesehen ist, die auf der entsprechenden Seite (1) des Elements durch Bestrahlen mit Ultraviolettlichtstrahlen aufgebracht wird und aus einem vorimprägnierten Glasgewebe besteht, das durch Schmelzbeschichten auf einer Seite des Gewebes mit einer Polypropylenfolie aufgebracht ist, auf der anderen Seite mit einem durch Ultraviolettstrahlen polymerisierbaren Epoxydharz beschichtet ist.

2. Verbundelement nach Anspruch 1, welches aus Verstärkungsfasern mineralischen und/oder organischen und/oder chemischen Ursprungs und aus wärmehärtbarem und/oder thermoplastischem Harz hergestellt ist, und das ferner Kohlenstofffasern und/oder Aramidfasern des Typs Polyparaphenyleneterephtalmid aufweist, die unter der Handelsbezeichnung Kevlar der Firma Du Pont de Nemours bekannt sind, **dadurch gekennzeichnet, dass** während des Pultrusionsvorgangs Kupferlitze in die Masse des Elements eingeführt wird.

3. Verbundelement nach Anspruch 1, **dadurch gekennzeichnet, dass** die biegsame Verbundschicht eine Polyestergrundierung des Typs ist, der unter der Handelsbezeichnung APPRET POLYESTER GRIS PALINAL REF 862.7777 der Firma STARCOLOR SAC erhältlich ist und aus einer Grundierung und einem Härtungsmittel besteht, die in einem Verhältnis 1 zu 20 vermischt sind.

4. Verbundelement nach Anspruch 1, **dadurch gekennzeichnet, dass** die Haftschutzbeschichtung (3) aus einem Gel für Betonform auf der Basis von abriebfestem Polyesterharz besteht.

5. Verbundelement nach Anspruch 4, **dadurch gekennzeichnet, dass** das Gel des Typs ist, der unter der Handelsbezeichnung GEL-COAT GRIS SM 1329 ARA der Firma FERRO PLASTICS EUROPE erhältlich ist.
